# EUROPÄISCHE PATENTSCHRIFT

(11) **EP 0 732 464 B1**
(45) Veröffentlichungstag und Bekanntmachung des Hinweises auf die Patenterteilung: **09.10.2002**
(21) Anmeldenummer: 95118963.8
(22) Anmeldetag: 01.12.1995
(51) Int. Cl.: E04F 13/04, E21D 11/10

(54) **Verfahren zur Herstellung von armierten Beschichtungen, insbesondere auf Betonoberflächen, und zugehöriges Armierungsnetz**
Method of manufacturing reinforced coatings, especially on concrete surfaces, and associated reinforcement net
Procédé de fabrication de revêtements armés, notamment sur des surfaces en béton, et filet d'armature associé

(30) Priorität: 02.12.1994 CH 366394
(43) Veröffentlichungstag der Anmeldung: 18.09.1996
(73) Patentinhaber: Scherer, Josef, 6440 Brunnen (CH)
(72) Erfinder: Scherer, Josef, 6440 Brunnen (CH)
(74) Vertreter: Fiedler, Otto Karl, Dipl.-Ing.

(56) Entgegenhaltungen:
- EP-A- 0 106 986
- AT-A- 365 708
- DE-C- 4 026 943
- DE-U- 9 307 660
- FR-A- 2 287 558
- FR-A- 2 514 806
- FR-A- 2 663 971
- PATENT ABSTRACTS OF JAPAN vol. 14, no. 355 (M-1004) [4298] , 13.Juli 1990 & JP-A-63 275728 (ELECTRIC POWER DEV CO LTD)

## Beschreibung

Die Erfindung betrifft ein Verfahren zur Herstellung von armierten Beschichtungen, insbesondere auf Betonoberflächen, mit den Merkmalen des Oberbegriffs des Patentanspruchs 1. Zum Erfindungsgegenstand gehört ferner ein entsprechendes Armierungsnetz. Beschichtungen mit Armierung dieser Art finden breite Anwendung, u.a. bei der Instandstellung von Bauwerken verschiedenster Art, insbesondere von rissbefallenen Betonoberflächen im Hoch- und Tiefbau, vor allem auch im Tunnelbau.

Aus der EP-A-0 106 986 sind Mörtel für Beschichtungen mit gitterförmiger textiler Armierung bekannt, bei denen diese Armierung beabsichtigtermassen vergleichsweise weichlastisch ausgebildet sind, also einen niedrigen E-modul haben. Dadurch soll eine Neigung zur Rissbildung in der Aussenschicht infolge unterschiedlicher Wärmeausdehnung bezüglich der Armierung vermieden werden. Diese Mörtel sind insbesondere für Oberbeschichtungen von Hartschaumplatten in Aussendämmsystemen bestimmt, jedoch für tragfähige oder stärkeren mechanischen Beanspruchungen ausgesetzte Beschichtungen, z.B. solchen zur Rissüberbrückung an tragenden Betonbauten, kaum geeignet.

Aus der AT-A-365 708 ist eine Bewehrung für Mauerputz bekannt, die aus einem Gitter mit PVC-ummantelten Glasfasern besteht. Eine solche Bewehrung hat keinen wesentlichen Schubspannungs-Stoffschluss zum umgebenden Mauerputz und ist daher für tragfähige Beschichtungen bestimmungsgemäss kaum geeignet.

Aufgabe der Erfindung ist die Schaffung eines Beschichtungs- und Armierungssystems gemäss der eingangs angeführten Verfahrensgattung, das in rationeller Weise die Herstellung einer unmittelbaren Stoffschlussverbindung hoher Schubfestigkeit zwischen Grund- und Oberschicht und eine sichere formschlüssige Einbettung der Armierung in das Beschichtungsmaterial sowie eine Stoffschlussverbindung zwischen Beton und Armierung ermöglicht, so dass die Gesamtbeschichtung auch statische Funktionen übernehmen kann.

Die erfindungsgemässe Lösung dieser Aufgabe ist bestimmt durch die Gesamtheit der Merkmale des Patentanspruchs 1. Mögliche Weiterbildungen und Ausgestaltungen sind bestimmt durch die Merkmale der rückbezogenen Ansprüche.

Wesentlich für die erfindungsgemässe Aufgabenlösung ist zunächst im Gegensatz zu bekannten Armierungen die Ausbildung der Netzstränge als offene Faserbündel, deren Faserzwischenräume und Kapillaren also nicht durch Bindemittel oder Klebstoffe ausgefüllt oder versperrt sind. Infolgedessen kann die fliessfähige oder pastöse Beschichtungsmasse, d.h. im Normalfall Beton oder Mörtel, in die Faserzwischenräume eindringen und nach dem Aushärten mit dem Fasergefüge eine Mikroverzahnung bilden, d.h. eine hochwirksamen Formschluss. Ausserdem ergibt sich schon bei einigermassen geeigneter Materialauswahl zwischen Beschichtungsmasse und Faseroberfläche eine beachtlich Stoffschlusshaftung, die in Weiterbildung der Erfindung gemäss Anspruch 4 durch Beschichtung oder Imprägnierung der Fasern, insbesondere mit einem Haftvermittler auf Polymerbasis, noch verstärkt werden kann. Der Haftvermittler wird zweckmässig in seiner Zusammensetzung so gewählt, dass er gleichzeitig eine Verstärkung der Kapillarwirkung bewirkt und damit das Eindringen der Beschichtungsmasse in die Faserzwischenräume unterstützt.

Des weiteren erfindungswesentlich sind ausreichend grosse Lücken oder Durchtrittsflächen in der Armierung für die Bildng einer unmittelbaren, stoffschlüssigen Verbindung zwischen Grundschicht und Oberschicht. Hier hat sich erfahrungsgemäss eine Maschenweite von mindestens 12 mm als erforderlich, aber im allgemeinen auch als ausreichend erwiesen. Optimierte bzw. einer vergleichsweise geringen Fliessfähigkeit des Beschichtungsmaterials Rechnung tragende Minimalwerte der Maschenweite, insbesondere auch in Verbindung mit Vorzugswerten für die Maximalwerte derselben, gehören zum Gegenstand der Ansprüche 2 und 3. Vorzugsweise werden Netze mit symmetrischer, d.h. in beiden Strangrichtungen übereinstimmender Maschenweite eingesetzt. Eingehend ausgewertete Praxis hat gezeigt, dass durch die erfindungsgemässe Beton-Betonbindung im Maschenbereich und durch die Beton-Faserbündelbindung hohe Schubspannungen infolge Schwindung und thermischer Dehnung sicher übertragen und damit Rissbildung in der Oberfläche auch unter schwierigen Bedingungen vermieden werden kann. Mit dem Armierungsnetz mit einer Reissfestigkeit von mindestens 20 kN/m und einer Reissdehnung von höchstens 5% kann die Gesamtbeschichtung auch beachtliche statische Funktionen übernehmen.

Eine andere Ausgestaltung der Erfindung geht dahin, ein Armierungsnetz einzusetzen, dessen Fasermaterial gegen Angriff durch aggressive, insbesondere alkalische Bestandteile der Grundschicht oder Oberschicht, insbesondere in Zement enthaltenes Ca₃Al₂, inaktiviert und damit geschützt ist. Dazu kommt es auch in Betracht, einen solchen Schutz mittels einer entsprechenden Faserbeschichtung zu erreichen. Aus Gründen der Haltbarkeit sowie im Hinblick auf die Vermeidung von von gegenseitigen Beeinträchtigungen einer Haftvermittlungs- und einer Korrosionsschutzbeschichtung wird jedoch im allgemeinen erfindungsgemäss der ersten Alternative der Vorzug gegeben. Die Haltbarkeit solcher Armierungen ist praktisch unbegrenzt.

Die Erfindung wird weiter anhand der in den Zeichnungen schematisch dargestellten Ausführungsbeispiele erläutert. Hierin zeigt:
- Fig.1: ein bekanntes Beschichtungssystem mit Stahlnetzarmierung,
- Fig.2: ein erfindungsgemässes Beschichtungssystem mit Glasfaserarmierung,
- Fig.3: eine Rolle eines erfindungsgemässen Armierungsnetzes,
- Fig.4: eine mit einem Rasterelektronenmikroskop erstellte photografische Wiedergabe eines Schnittbereichs einer erfindungsgemässen Beschichtung und
- Fig.5: die Aufzeichnung einer gaschromatischen bzw. spektroskopischen Analyse eines erfindungsgemäss gegen alkalische Korrosion durch seine Zusammensetzung geschützten Glasfasermaterials.

In Fig.1 ist ein bekanntes Herstellungsverfahren für eine Betonschicht mit Stahldrahtnetz als Armierung wiedergegeben. Ein Untergrund 1, z.B. Beton oder Fels, wird mit einer Grundschicht 2 aus Spritzbeton oder Spritzmörtel versehen. Hierfür kommt ein Trocken- ebenso wie ein Nassspritzverfahren in Betracht. das Stahldraht-Armierungsnetz 3 wird auf der Grundschicht befestigt, und sodann Spritzmörtel 4 mittels einer üblichen Spritzvorrichtung 5 auf das Armierungsnetz 3 aufgespritzt. Dabei bereiten oft Schwingungen des Stahlnetzes Schwierigkeiten, indem hinter den schwingenden Stahldrähten im Mörtel Spritzschatten entstehen, die eine Qualitätsminderung der Beschichtung zur Folge haben. Solche Stahlnetzarmierungen haben den Nachteil hohen Gewichts und entsprechender Kosten, sie unterliegen ausserdem der Korrosionsgefahr.

Fig.2 zeigt eine erfindungsgemäss erzeugte Betonbeschichtung mit Glasfaserarmierung. Auf den Untergrund 1 wird zunächst eine relativ dünne Grundschicht 7 von z.B. 5 bis 10 mm Dicke aus Spritzbeton oder Spritzmörtel aufgebracht. Diese Grundschicht hat neben einer Bindungsfunktion gegenüber dem Untergrund vor allem eine Ausgleichsfunktion bezüglich Rissen, Unebenheiten und dergl., sie wird im noch nicht abgebundenen Zustand abgezogen und gegebenenfalls zur Bindungsverbesserung aufgerauht.

Auf die so erstellte Grundschicht wird ab Rolle ein Armierungsnetz 8 der in Fig.3 angedeuteten Art aufgebracht, das in Form eines Geflechts oder Gewebes aus über Kreuz verlaufenden Glasfasersträngen S mit hier symmetrischer Maschenweite M besteht. Diese Armierung erfüllt die einleitend aufgeführten Erfindungsmerkmale und verwirklicht somit die dargelegten Vorteile. In einer praktisch bewährten Ausführung betrug die Maschenweite 35 x 35 mm. Die Stränge S bestehen aus untereinander ungebundenen Glasfasern und bilden daher ein für das Eindringen von Beschichtungsmasse offenes Faserbündel. Infolge der Dämpfungseigenschaften von offenen Faserbündeln besteht praktisch keine Schwingungsgefahr mit Bildung von Spritzschatten. Infolge der relativ grossen Maschenweite wird auch der oft auftretende Rückprall und Austritt von im Spritzmörtel oder Spritzbeton enthaltenen, grösseren Partikeln, d.h. die damit verbundene Erhöhung des Zementgehalts und Gefahr der Versprödung des Mörtels oder Betons mit entsprechender Rissbildung wesentlich vermindert.

Das Armierungsnetz kann gemäss einer ersten Verfahrensvariante kurzzeitig nach dem Aufspritzen der somit noch weichen Grundschicht aufgebracht und mittels Roll- oder Druckwerkzeugen in deren Oberfläche eingearbeitet werden. Gegebenenfalls ist dann eine gesonderte Befestigung des Armierungsnetzes entbehrlich. Andernfalls und ohnehin bei Anwendung einer anderen Verfahrensvariante mit bereits weiter fortgeschrittenem Abbinden der Grundschicht wird das Armierungsnetz in der aus Fig.2 ersichtlichen Weise mit Haltenägeln 10 oder geeigneten Klammern an sich bekannter Art befestigt, zweckmässig mit Hilfe üblicher Druckluftwerkzeuge, die hier keiner näheren Erläuterung bedürfen. Zum Schutz des Armierungsnetzes 8 können an den Haltenägeln 10 Unterlagscheiben aus Weichmaterial, z.B. Neoprengummi, eingesetzt werden. Für die Haltenägel kommt im allemeinen eine Länge von höchstens etwa 20 mm in Betracht, so dass eine möglicherweise auftretende, kathodisch-anodische Potentialdifferenz über der Nagellänge sehr gering bleibt und keine Anlass zu Korrosion gibt. Gegebenenfalls sind jedoch durch Galvanisierung, Chromatisierung oder dergl. korrosionsgeschützte oder aus korrosionsbeständigem Material bestehende Nägel einsetzbar. Praktische Ausführungen haben diesbezüglich eine Beständigkeit von vielen Jahren erwiesen.

Armierungsnetze der erindungsgemässen Art haben hohe Zugfestigkeit, sind jedoch einfach und arbeitssparend zuzuschneiden, zu verlegen und zu befestigen. Sie hinsichtlich der Untergrundform anpassungsfähig und können an Kanten und Ecken der letzteren sogar schadlos geknickt werden.

Auf die Grundschicht 7 mit dem eingearbeiteten bzw. befestigten Armierungsnetz 8 wird, wie in Fig.2 angedeutet, eine Oberschicht 9 aufgebracht, die z.B. ebenfalls aus Spritzbeton oder Spritzmörtel besteht und in entsprechender Weise wie die Grundschicht hergestellt werden kann. Im Beispiel bildet die Oberschicht den äusseren Abschluss der Beschichtung, stellt also eine Deckschicht dar. Gegebenenfalls kann jedoch eine weitere Schicht oder sogar eine Mehrzahl derselben vorgesehen werden, etwa mit bestimmter Schutzfunktion. Die Oberschicht hat in der Praxis oftmals vorteilhaft eine Dicke zwischen 5 und 30 mm. Im Fall der Beschichtung eines Betonuntergrundes, z.B. in der Tunnelinstandhaltung, können die Grundschicht und die Oberschicht vorteilhaft ungefähr gleich dick ausgeführt werden, so dass sich eine im wesentlichen mittige Lage des Armierungsnetzes in der Gesamtschicht ergibt.

Ein von den LABORATOIRS ALPES ESSAIS in Grenoble durchgeführten Platten-Biegeversuch, bei dem eine mit erfindungsgemässer Beschichtung und Glasfaser-Armierungsnetz von 5% Reissdehnung versehene Spritzbetonplatte auf einem steifen Rahmen allseitig gelagert und durch einen Druckstempel im Zentrum belaststwurde, ergab ein besonders hohes Arbeitsvermögen (zeitliches Integral der Biegekraft als Funktion der Verformung) und eine entsprechend verbesserte Langzeit-Haltbarkeit der Beschichtung (die Reissdehnung ist diejenige Zugdeformation in % eines Objektes, hier eines Glasfaser-Armierungsnetzes, oberhalb deren Reissen auftritt, sie kann durch Materialauswahl sowie Parametereinstellung beim Weben oder Flechten des Netzes gezielt eingestellt werden). Solch vorteilhafte Eigenschaften sind vor allem im Tunnelbau von grosser Bedeutung.

Die in Fig.3 als Beispiel gezeigt Rolle eines erfindungsgemässen Armierungsnetzes veranschaulicht dessen Roll- und Knickfähigkeit, die es auch für komplizierte Konstruktionen geeignet macht. Das Armierungsnetz ist z.B. beidseitig randverstärkt, so dass Ueberlappungen gering gehalten werden können. Das Zuschneiden des Netzes kann einfach mit Messer oder Schere erfolgen.

Die mikroskopische Darstellung eines entsprechend kleinen Querschnittsbereichs innerhalb der in Beton B eingebetteten Glasfasern F eines als offenes Faserbündel ausgebildeten Armierungsstranges in Fig.4 zeigt deutlich, dass der Zementleim mit seinen Partikeln P in die Zwischenräume der Fasern eingedrungen ist und eine praktisch allseitige Einbettung auch der einzelnen Fasern bildet. Dieses Eindringen kann erfindungsgemäss durch geeignete Einstellung des Spritzdruckes und anderer Parameter beim Aufbringen des Betons auf die Armierung optimiert werden. Es ergibt sich so der bereits erwähnte, intensive Mikroformschluss zwischen Faserbündel und Beton sowie auch eine beachtliche Haftung bzw. Stoffschlussverbindung zwischen Faseroberfläche und Beton bzw. erstarrtem Zementleim.

Das spektroskopische Analysediagramm in Fig.5 zeigt die Anwesenheit einer beachtlichen Aluminiumkomponente in der untersuchten Glasfaser, die sich durch hohe Alkalienbeständigkeit auszeichnete.

## Patentansprüche

1. Verfahren zur Herstellung von armierten Beschichtungen, insbesondere auf Betonoberflächen, umfassend folgende Merkmale:
a) auf die zu behandelnde Oberfläche wird mindestens eine Grundschicht (7) aus in fliessfähigem oder pastösem Zustand befindlichem, aushärtendem Material, insbesondere Spritzmörtel oder Spritzbeton, aufgebracht;
b) auf die Grundschicht (7) wird mindestens ein Armierungsnetz (8) mit Mineralfasern, insbesondere Glasfasern, aufgebracht;
c) auf die mit dem Armierungsnetz versehene Grundschicht wird mindestens eine Oberschicht (9) aus in fliessfähigem oder pastösem Zustand befindlichem, aushärtendem Material, insbesondere Spritzmörtel oder Spritzbeton, aufgebracht;
**gekennzeichnet durch** folgende Merkmale:
d) Verwendung eines Armierungsnetzes (8) in Form eines Gewebes oder Geflechts aus Fasersträngen (S), die mindestens teilweise als für das Eindringen von in fliessfähigem oder pastösem Zustand befindlichem,aushärtendem Material offene Faserbündel ausgebildet sind;
e) Verwendung eines Armierungsnetzes (8) in Form eines Gewebes oder Geflechts mit einer Maschenweite (M) von mindestens etwa 12 mm, mit einer Reissfestigkeit von mindestens 20 kN/m und mit einer Reissdehnung von höchstens 5%.
f) zur Ausbildung der Beschichtung als statisches Funktionselement wird beim Aufbringen des Armierungsnetzes (8) und der Oberschicht (9) eine im wesentlichen allseitige Einbettung der einzelnen Fasern der Stränge (S) des Armierungsnetzes (8) in das Material (B) der Oberschicht (9) bzw. der Grundschicht (7) Hergestellt.

2. Verfahren nach Anspruch 1 **gekennzeichnet durch** die Verwendung eines Armierungsnetzes (8) mit einer vorzugsweise symmetrischen Maschenweite (M) von mindestens 25 mm, insbesondere von mindestens 35 mm.

3. Verfahren nach Anspruch 1 oder 2, **gekennzeichnet durch** die Verwendung eines Armierungsnetzes (8) mit einer vorzugsweise symmetrischen Maschenweite (M) von höchstens 110 mm, insbesondere von höchstens 70 mm.

4. Verfahren nach einem der vorangehenden Ansprüche, **gekennzeichnet durch** die Verwendung eines Armierungsnetzes (8), dessen Fasern (F) mit einem insbesondere eine polymere Substanz enthaltenden Haftvermittler beschichtet sind.

5. Verfahren nach einem der vorangehenden Ansprüche, **gekennzeichnet durch** die Verwendung eines Armierungsnetzes (8), mit gegen Angriff **durch** aggressive, insbesondere alkalische Bestandteile der Grundschicht (7) oder Oberschicht(9), insbesondere in Zement enthaltenes Ca₃Al₂, inaktiviertes Fasermaterial und/oder entsprechend beschichtetes Fasermaterial aufweist.

6. Verfahren nach einem der vorangehenden Ansprüche, **dadurch gekennzeichnet, dass** die Oberschicht (9) in einer Dicke zwischen 5 und 30 mm ausgeführt wird.

7. Verfahren nach einem der vorangehenden Ansprüche, **dadurch gekennzeichnet, dass** die Oberschicht (9) und die Grundschicht im wesentlichen in gleicher Dicke ausgeführt werden.

8. Armierungsnetz zur Ausführung des Verfahrens nach einem der vorangehenden Ansprüche, **gekennzeichnet durch** folgende Merkmale:
a) Ausbildung in Form eines Gewebes oder Geflechts aus Fasersträngen (S), die mindestens teilweise als für das Eindringen von in fliessfähigem oder pastösem Zustand befindlichem, aushärtendem Material offene Faserbündel ausgebildet sind, wobei die einzelnen Fasern der Stränge (S) in dieses Material praktisch allseitig eingebettet werden können;
b) Ausbildung in Form eines Gewebes oder Geflechts mit einer Maschenweite (M) von mindestens etwa 12 mm, mit einer Reissfestigkeit von mindestens 20 kN/m und mit einer Reissdehnung von höchstens 5%.

9. Armierungsnetz nach Anspruch 8, **gekennzeichnet durch** eine vorzugsweise symmetrische Maschenweite (M) von mindestens 25 mm, insbesondere von mindestens 35 mm.

10. Armierungsnetz nach Anspruch 8 oder 9, **gekennzeichnet durch** eine vorzugsweise symmetrische Maschenweite (M) von höchstens 110 mm, insbesondere von höchstens 70 mm.

11. Armierungsnetz nach einem der Ansprüche 8 bis 10, **gekennzeichnet durch** Faserstränge (S), deren Fasern (F) mit einem insbesondere eine polymere Substanz enthaltenden Haftvermittler beschichtet sind.

12. Armierungsnetz nach einem der Ansprüche 8 bis 11, ge**gekennzeichnet durch** gegen Angriff seitens aggressiver, insbesondere alkalischer Substanzen, insbesondere seitens in Zement enthaltenem Ca₃Al₂, inaktiviertes und/oder entsprechend beschichtetes Fasermaterial.

## Claims

1. Method for producing reinforced coatings, in particular on concrete surfaces, including the following features:
a) on the surface to be treated, there is applied at least one basic layer (7) of hardening material being in a flowable or pasty condition, in particular of sprayed mortar or concrete;
b) on said basic layer (7) there is applied at least one reinforcement net (8) with mineral fibres, in particular glass fibres;
c) on said basic layer furnished with said reinforcement net, there is applied at least one upper layer (9) of hardening material being in a flowable or pasty condition, in particular of sprayed mortar or concrete;
**characterized by** the following features:
d) using a reinforcement net (8) in the form of woven or plaited fabric of fibre hanks (S) shaped at least in part as fibre bundles open to being entered by hardening material being in a flowable or pasty condition;
e) using a reinforcement net (8) in the form of woven or plaited fabric with a mesh width (M) of at least about 12 mm, with a resistance to tearing of at least 20 kN/m and with an elongation at tear of 5% at most;
f) in order to form the coating as an element with static function, there is produced, in applying said reinforcement net (8) and said upper layer (9), a substantially allround embedding of the single fibres of said hanks (S) of the reinforcement net (8) in the material (B) of the upper layer (9) and/or of the basic layer (7).

2. Method according to claim 1, **characterized by** using a reinforcement net (8) having a preferably symmetrical mesh width (M) of at least 25 mm, in particular of at least 35 mm.

3. Method according to claim 1 or 2, **characterized by** using a reinforcement net (8) having a preferably symmetrical mesh width (M) of 110 mm at most, in particular of 70 mm at most.

4. Method according to anyone of the preceding claims, **characterized by** using a reinforcement net (8), the fibres (F) whereof are coated with a coupling agent, in particular one containing a polymer substance.

5. Method according to anyone of the preceding claims, **characterized by** using a reinforcement net (8) comprising fibre material inactivated against corrosion by aggressive components, in particular alkaline ones, of said basic layer (7) or said upper layer (9), in particular by Ca₃Al₂ included in concrete, and/or using a reinforcement net comprising fibre material coated appropriately.

6. Method according to anyone of the preceding claims, **characterized in that** said upper layer (9) is produced with a thickness between 5 and 30 mm.

7. Method according to anyone of the preceding claims, **characterized in that** said upper layer (9) and said basic layer are produced substantially with the same thickness.

8. Reinforcement net for carrying out the method according to anyone of the preceding claims, **characterized by** the following features:
a) being shaped in the form of a woven or plaited fabric of fibre hanks (S) formed at least in part as fibre bundles open to entering of hardening material in a flowable or pasty condition, where the individual fibres of said hanks (S) may be embedded substantially allround in said material;
b) being shaped in the form of a woven or plaited fabric with a mesh width (M) of at least about 12 mm, with a resistance to tearing of at least 20 kN/m and with an elongation at tear of 5% at most.

9. Reinforcement net according to claim 8, **characterized by** a preferably symmetrical mesh width (M) of at least 25 mm, in particular of at least 35 mm.

10. Reinforcement net according to claim 8 or 9, **characterized by** a preferably symmetrical mesh width (M) of 110 mm at most, in particular of 70 mm at most.

11. Reinforcement net according to anyone of the claims 8 to 10, **characterized by** fibre hanks (S), the fibres (F) of which are coated with a coupling agent, in particular one containing a polymer substance .

12. Reinforcement net according to anyone of the claims 8 to 11, **characterized by** fibre material inactivated against corrosion by aggressive components, in particular alkaline ones, of said basic layer (7) or said upper layer (9), in particular by Ca₃Al₂ included in concrete, and/or a reinforcement net comprising fibre material coated appropriately.

## Revendications

1. Procédé pour la production des couches armées, notamment en surfaces de béton, présentant les signes suivants:
a) au moins une couche de base (7) en matière durcissante et à l'état coulant ou pâteux, notamment en mortier ou béton projété, est appliquée à la surface à traitée;
b) au moins un treillis d'armature (8) avec des fibres minérales, notamment avec des fibres de verre, est appliqué à la couche de base (7);
c) au moins une couche supérieure (9) en matière durcissante et à l'état coulant ou pâteux notamment en mortier ou béton projété, est appliquée à la couche de base étant munie dudit treillis d'armature;
**caratérisé par** des signes suivants:
d) utilisation d'un treillis d'armature (8) en forme d'un tissus ou entrelacement se composant des écheveaux en fibres (S), qui sont formés au moins partiellement comme des faisceaux en fibres étant ouverts pour l'entrée d'une matière durcissante et à l'état coulant ou pâteux;
e) utilisation d'un treillis d'armature (8) en forme d'un tissus ou entrelacement avec une largeur des mailles (M) d'au moins environ 12 mm, avec une resistance à la rupture d'au moins 20 kN/m et avec une élongation à la rupture au maximum de 5%;
f) pour la formation de la couche comme un élément en fonction statique, en appliquant le treillis d'armature (8) et la couche supérieur (9) on produit une incorporation, essentiellement de tous les côtés, des fibres individuelles des écheveaux (S) dudit treillis d'armature (8) dans la matière (B) de la couche supérieur (9) ou de la couche de base (7).

2. Procédé selon la revendication 1, caratérisé par l'utilisation d'un treillis d'armature (8) avec une largeur des mailles (M) d'au moins 25 mm, notamment d'au moins 35 mm, de préférence ladite largeur des mailles étant symétrique .

3. Procédé selon la revendication 1 ou 2, caratérisé par l'utilisation d'un treillis d'armature (8) avec une largeur des mailles (M) de 110 au maximum, notamment de 70 mm au maximum.

4. Procédé selon quelq'une des revendications précédentes, caratérisé par l'utilisation d'un treillis d'armature (8), les fibres (F) dudit treillis étant couvertes d'un agent adhesif, notamment comprenant une substance polymère.

5. Procédé selon quelq'une des revendications précédentes, caratérisé par l'utilisation d'un treillis d'armature (8) présentant matière de fibre rendue inerte à l'attaque par des ingrédients aggréssifs, notamment par des ingrédients alcalins, de ladite couche de base (7) ou ladite couche supérieure (9), et en particulier par Ca₃Al₂ étant enclus dans le ciment, et/ou ledit treillis d'armature présentant matière de fibre étant couvertes à un mode approprié.

6. Procédé selon quelq'une des revendications précédentes, caratérisé par le fait que ladite couche supérieure (9) est produite avec une épaisseur entre 5 et 30 mm.

7. Procédé selon quelq'une des revendications précédentes, caratérisé par le fait que ladite couche supérieure (9) et ladite couche de base sont produites avec des épaisseurs égales.

8. Treillis d'armature pour effectuer le procédé selon quelq'une des revendications précédentes, caratérisé par les signes suivants:
a) réalisation en forme d'un tissus ou entrelacement se composant des écheveaux en fibres (S), qui sont formés au moins partiellement comme des faisceaux en fibres étant ouverts pour l'entrée d'une matière durcissante et à l'état coulant ou pâteux, les fibres individuelles desdites écheveaux (S) peut-être étant incorporées essentiellement de tous les côtés, dans ladite matière;
b) réalisation en forme d'un tissus ou entrelacement avec une largeur des mailles (M) d'au moins environ 12 mm, avec une résistance à la rupture d'au moins 20 kN/m et avec une élongation à la rupture au maximum de 5%.

9. Treillis d'armature selon la revendication 8, caratérisé par une largeur des mailles (M) d'au moins 25 mm, notamment d'au moins 35 mm, de préférence ladite largeur des mailles étant symétrique .

10. Treillis d'armature selon la revendication 8 ou 9, caratérisé par une largeur des mailles (M) de 110 au maximum, notamment de 70 mm au maximum.

11. Treillis d'armature selon quelqune des revendications 8 à 10, caratérisé par des écheveaux en fibres (S) dont les fibres (F) sont couvertes d'un agent adhésif, notamment comprenant une substance polymère.

12. Treillis d'armature selon quelqune des revendications 8 à 11, caratérisé par matière de fibre rendue inerte à l'attaque par des ingrédients aggréssifs, notamment à l'attaque par des ingrédients alcalins et en particulier par Ca₃Al₂ étant enclus dans le ciment, et/ou ladite matière de fibre étant couvertes à un mode approprié.
